# EUROPÄISCHE PATENTSCHRIFT

(11) **EP 0 637 268 B1**
(45) Veröffentlichungstag und Bekanntmachung des Hinweises auf die Patenterteilung: **17.07.1996**
(21) Anmeldenummer: 93909351.4
(22) Anmeldetag: 23.04.1993
(51) Int. Cl.: B05D 7/02, B05D 1/28, B41M 1/30, B41F 16/00

(54) **VERFAHREN ZUM BESCHICHTEN ODER BEDRUCKEN EINER KUNSTSTOFF-FOLIE MIT WASSERHALTIGEN BESCHICHTUNGSMEDIEN, LÖSUNGSMITTELHALTIGEN BESCHICHTUNGSMEDIEN ODER MISCHUNGEN DAVON, UV-HÄRTBAREN LACKEN ODER FARBEN, SOWIE PVC-PASTEN**
PROCESS FOR COATING OR PRINTING A PLASTIC FILM WITH WATER OR SOLVENT-CONTAINING COATING AGENTS OR MIXTURES THEREOF, U/V-CURABLE PAINTS OR INKS AND PVC PASTES
PROCEDE D'ENDUCTION OU D'IMPRESSION D'UNE FEUILLE DE MATIERE PLASTIQUE AVEC DES PRODUITS D'ENDUCTION HYDRATES, DES PRODUITS D'ENDUCTION CONTENANT DES SOLVANTS OU DES MELANGES DE CES PRODUITS, DES PEINTURES OU DES ENCRES DURCISSANT AUX UV, AINSI QU'AVEC DES PATES DE PVC

(30) Priorität: 24.04.1992 DE 4213582
(43) Veröffentlichungstag der Anmeldung: 08.02.1995
(73) Patentinhaber: KILLAR, Erich, 85238 Petershausen (DE)
(72) Erfinder: KILLAR, Erich, 85238 Petershausen (DE)
(74) Vertreter: Müller-Boré & Partner Patentanwälte
(86) Internationale Anmeldenummer: DE9300365
(87) Internationale Veröffentlichungsnummer: WO9322072

(56) Entgegenhaltungen:
- CH-A- 266 078
- FR-A- 2 131 603
- GB-A- 2 050 942
- GB-A- 2 100 191
- US-A- 2 594 290

## Beschreibung

Die Erfindung betrifft den in den Patentansprüchen angegebenen Gegenstand.

Die Erfindung betrifft insbesondere das Beschichten oder Bedrucken einer Kunststoff-Folie mit wasserhaltigen bzw. wässerigen Beschichtungsmedien, lösungsmittelhaltigen Beschichtungsmedien wie Ethanol, Methanol, Isopropanol, Xylol, Butanon, Methylethylketon, Dimethylformamid, Methylglycolacetat und Tetrahydrofuran oder Mischungen aus wässerigen und lösungsmittelhaltigen Beschichtungsmedien, UV-härtbaren Lacken oder Farben sowie PVC-Pasten. Insbesondere betrifft die Erfindung das Beschichten einer Kunststoff-Folie mit einem wasserhaltigen Beschichtungsmedium, insbesondere das Bedrucken mit einer wasserlöslichen Farbe.

Kunststoff-Folien werden bereits in großen Mengen bei der Herstellung von Datenträgerbändern, wie beispielsweise Audio- und Videobändern, mit lösungsmittelhaltigen und insbesondere mit wasserhaltigen Beschichtungsmedien, die die für die Datenspeicherung maßgeblichen Partikel enthalten, beschichtet. Die Kunststoff-Folien werden dabei über Rollenstrecken geführt und dürfen wegen des Schrumpfes auf verhältnismässig geringe Temperaturen erwärmt werden. Diese geringen Temperaturen machen für das wirksame Trocknen des Beschichtungsmediums sehr lange Trockenstrecken, beispielsweise bis zu mehr als 160 m erforderlich.

Es besteht daher ein großes Bedürfnis nach einer schnelleren Trocknungsmöglichkeit und der Herstellungskosten der Bandbeschichtungsanlagen und damit der Datenträgerbänder.

Aus der DE-A-37 29 450 ist ein Verfahren zum beidseitigen Beschichten eines Folienbandes bekannt, wobei zwei Bänder randseitig miteinander verbunden werden, die dann als Sandwich oder Laminat durch ein Überzugsband laufen, wonach eine Behandlung der überzogenen Schicht erfolgt und schließlich die beiden lediglich randseitig miteinander verbundenen Bänder wieder voneinander getrennt werden, indem die Verbindungsränder abgeschnitten werden, so daß gemäß der DE-A-37 29 450 als Endprodukt schließlich zwei einseitig beschichtete Bänder vorliegen.

Aus der DE-A-36 05 426 ist ein Verfahren zur Oberflächenveredelung von Polyethylenfolien bekannt. Auf eine Druckfolie, die auf einem Träger aus Metall oder Papier aufgebracht ist, wird eine Farbe aufgetragen. Beim Übertragen der Druckfolie auf eine Polyethylenfolie wird diese vom Trägermaterial wieder abgezogen.

Aus der DE-A-11 82 560 ist ein Verfahren zum Herstellen von Verpackungsmaterialien aus wasserempfindlichen Folien durch Beschichten mit wässerigen Dispersionen bekannt, bei dem zwei Bahnen der Folien einen Walzenspalt passieren, in die die Dispersion eingeführt wird, und die Folien werden beim Verlassen des Walzenspaltes wieder auseinandergeführt.

US-A-2 594 290 beschreibt ein Transferdruckverfahren, bei dem das Beschichten der Kunststoff-Folie mit dem Beschichtungsmedium gleichzeitig mit dem Ablegen der Folie auf das endlose Transportband stattfindet. Das Abkühlen der Folie findet durch einen Abkühler nach dem Beschichten statt, und das Trocknen (durch eine Trockenmaschine) des Beschichtungsmediums findet vor dem Beschichten desselben auf die auf dem Transportband abgelegte Folie statt.

Bei dem Bedrucken von Kunststoff-Folien werden üblicherweise lösungsmittelhaltige Druckfarben verwendet, was unter den zunehmend strengeren Umweltschutz-Bedingungen mit immer grösseren Problemen im Hinblick auf die Beseitigung bzw. Rückgewinnung der Lösungsmittel verbunden ist.

Es besteht daher hier ein zunehmender Bedarf zum Bedrucken von Kunststoff-Folien mit lösungsmittelfreien Druckfarben, also beispielsweise mit wasserlöslicher Druckfarbe oder mit wasserhaltigen Medien, d.h. Mischungen aus lösungsmittelhaltigen und wässerigen Beschichtungsmedien.

Die an sich gebotene Verwendung wasserlöslicher Druckfarben bereitet jedoch bisher noch Schwierigkeiten, da die erforderliche Farbfestigkeit zu wünschen übrig läßt, und zwar unabhängig von der angewandten Drucktechnik.

Der Erfindung liegt daher die Aufgabe zugrunde, ein Verfahren zum Beschichten oder Bedrucken einer Kunststoff-Folie mit wässerigen Beschichtungsmedien, lösungsmittelhaltigen Beschichtungsmedien oder Mischungen aus wässerigen und lösungsmittelhaltigen Beschichtungsmedien, UV-härtbaren Lacken oder Farben sowie PVC-Pasten zur Verfügung zu stellen, das sich für Sieb-, Flexo-, Tief- und Offsetdruck sowie Beschichtung und Lackierung einschließlich Kaschierung eignet und lange Trocknungsstrecken unter Einhaltung eines exakten Druckrapports vermeidet. Insbesondere sollen Kunststoff-Folien mit wasserhaltigen Beschichtungsmedien beschichtet oder bedruckt werden.

Diese Aufgabe wird erfindungsgemäß durch die in Anspruch 1 angegebenen Arbeitsschritte gelöst.

In den Unteransprüchen sind vorteilhafte Ausführungsformen des erfindungsgemäßen Verfahrens angegeben.

Es wurde nun festgestellt, daß überraschenderweise mit dem erfindungsgemäßen Verfahren Farben, Lacke und Beschichtungen thermisch mit der Folie bei Temperaturen bei 200°C und mehr verbunden werden können. Dabei hat die Folie eine Haftung von 150 N/5 cm. Die Druckgeschwindigkeit kann bis zu 350 m/Min. betragen. Eine derartige Qualität und Quantität kann mit den Verfahren des Standes der Technik bislang nicht erreicht werden. Weiterhin ist von Vorteil, daß das erfindungsgemäße Verfahren bei Einsatz von wasserlöslichen Medien umweltfreundlich ist. Schließlich kann auch mit den üblichen lösungsmittelhaltigen Farben, Lacken, Plastisolen und UV-härtbaren Produkten gearbeitet werden, wobei lange Trocknungsstrecken vermieden werden. Vorteilhaft ist weiterhin, daß eine Klimatisierung der Arbeitsräume nicht mehr erforderlich ist. Verschiedene Druckverfahren in Linie, Beschichten, Lackieren und Kaschieren und Prägen sind nunmehr möglich. Der Zug durch den Transport der Folie entfällt nunmehr, wodurch ein ruhigerer Folienverlauf, d.h. kein Flattern der Folie und kein Schrumpfen der Folie mehr entsteht. Durch das erfindungsgemäße Verfahren ergibt sich nunmehr eine einwandfreie Rapportierung und Rakotierung. Erfindungsgemäß können Folien von 0,01 bis 0,5 mm Stärke bedruckt, lackiert, beschichtet, kaschiert und geprägt werden.

Durch das erfindungsgemäße Bedrucken von bahnförmigen Materialien kann somit eine hochwertige Oberflächenveredelung erreicht werden. Die erfindungsgemäß beschichteten oder bedruckten Folien können z.B. zur Herstellung von Möbelfolien, Dekorfolien, Klebefolien, Abdeckfolien, Kunstleder, PVC- und PVC-Tapeten oder für die Herstellung von Fußbodenbelägen eingesetzt werden.

Soll die auf dem Band liegende Folie oder Beschichtung geprägt werden, so kann man gemäß der besonderen Ausführungsform nach Anspruch 7 ein genarbtes oder geprägtes umlaufendes Band zum Prägen von Folien und Beschichtungen einsetzen. Bei dieser Ausführungsform kann eine unbedruckte oder bedruckte Folie, Warenbahn auf das geprägte Band aufgebracht werden und wie bekannt hinten abgezogen werden. Bei dieser Ausführungsform geht man derart vor, daß man die auf dem glatten Transportband liegende Folie oder Warenbahn oder Beschichtung auf ein geprägtes Band bläst oder mit Vakuum zieht oder mechanisch überträgt und dann prägt und wie bekannt hinten abzieht. Die Folie oder die Beschichtung kann von der Vorder- oder der -Rückseite bedruckt, beschichtet oder geprägt werden. Der Fachmann weiß, daß auch Folien oder Beschichtungen ohne Druck geprägt werden können.

Wahlweise kann nach der Ausführungsform von Anspruch 7 die Folie oder Beschichtung direkt auf ein genarbtes oder geprägtes umlaufendes Transportband aufkaschiert werden.

Durch das erfindungsgemäße Verfahren wird eine wesentliche Arbeitserleichterung geschaffen, denn ein Einziehen von Vor- und Nachläufer sowie eine Einzugsvorrichtung entfallen.

Vorteilhaft ist bei dem erfindungsgemäßen Verfahren, daß die Folie in Schritt a) des erfindungsgemäßen Verfahrens mittels Luft aufgeblasen bzw. mittels Vakuum auf die Unterlage angesaugt oder mechanisch übertragen werden kann.

Das erfindungsgemäße Verfahren kann einfach durchgeführt werden. In eine Druck- bzw. Beschichtungsanlage wird ein hitzebeständiges, angetriebenes, kontinuierlich umlaufendes Spezialband aus Aramid, Polyamid oder Polyestermischgewebe sowie Vliese und Filze oder dergleichen eingesetzt, das mit einer Release-Schicht ausgestattet sein kann. Als Release-Mittel dienen alle handelsüblichen Trennmittel wie Silikon, PTFE, (Teflon ® ) und dergleichen.

Das Transportband kann auf eine Beschichtung wie eine Hartgummibeschichtung bzw. in einer anderen Ausführungsform eine Beschichtung aus handelsüblichen thermoplastischen Polymeren enthalten.

Auf das vorbeschriebene umlaufende, hitzebeständige Spezialtransportband wird die zu beschichtende oder zu bedruckende Folie laminiert. Dieses Laminat wird bedruckt oder beschichtet. Nach Abkühlung der Verbundbahn wird die Folie getrennt und wie üblich aufgewickelt.

Wenn eine Kunststoff-Folie von einem Vorratswickel abgezogen wird, herrschen in ihrem Inneren Spannungen, die zu einem Verziehen der Folie führen können, sofern keine Gegenmaßnahmen ergriffen werden. Es ist daher notwendig, zunächst diese Spannungen aufzuheben und beim Bedrucken im übrigen dafür Sorge zu tragen, daß die Folie im Hinblick auf die gewünschte Anordnung des Druckbildes bzw. eines gewünschten Druckrapports exakt führbar ist. Hierzu dient die Maßnahme des Ablegens der Kunststoff-Folie auf einer Unterlage und das Erwarmen der Folie zur Ausbildung einer Haftfähigkeit. Das Erwärmen der Kunststoff-Folie dient also zunächst der Freisetzung der inneren Spannungen und im übrigen der Erzielung der Haftfähigkeit, in deren Folge die Folie rutschfest auf dem Transportband haftet.

Die solchermaßen und zum genannten Zweck erwärmte Folie muß vor dem Beschichten abgekühlt werden, wodurch, wie Versuche gezeigt haben, die zuvor erreichte Haftung der Folie auf dem Transportband nicht beeinträchtigt wird. Die Kunststoff-Folie kann also im nächsten Arbeitsschritt unter weiterhin haftender Ablage auf dem Transportband beispielsweise mit einem wasserhaltigen Medium beschichtet bzw. mit einer wasserlöslichen Farbe bedruckt werden, wonach das aufgebrachte Medium bzw. die aufgedruckte Farbe getrocknet werden muß.

Dieses Trocknen kann im Hinblick auf die notwendige Schnelligkeit während des gesamten Verfahrens nur im Wege einer nicht unerheblichen Erwärmung erreicht werden. Diese Erwärmung gewährleistet andererseits die Reaktion von Partikeln des Mediums bzw. der Druckfarbe mit Partikeln der Oberfläche der Kunststoff-Folie, wodurch zugleich eine gute Festigkeit der Beschichtung bzw. des Druckbildes erreicht wird.

Es ist also durch das erfindungsgemäße Verfahren insgesamt in der Tat die Möglichkeit zum Beschichten bzw. Bedrucken von Kunststoff-Folien mit wässerigen Beschichtungsmedien, lösungsmittelhaltigen Beschichtungsmedien oder Mischungen aus wässerigen und lösungsmittelhaltigen Beschichtungsmedien, UV-härtbaren Lacken oder Farben sowie PVC-Pasten erreicht. Insbesondere sollen wasserhaltige Medien bzw. wasserlösliche Druckfarbe eingesetzt werden, und zwar in einer Weise, daß große Folienmengen mittels herkömmlicher Beschichtungs- bzw. Druckwerke in praktisch allen herkömmlichen Beschichtungs- bzw. Drucktechniken bei zugleich erreichter bester Beschichtungs- bzw. Druckqualität und Haltbarkeit der Beschichtung bzw. des Drucks beschichtet bzw. bedruckt werden können.

Als lösungsmittelhaltige Medien können alle organischen Lösungsmittel, insbesondere Ethanol, Methanol, Isopropanol, Xylol, Butanon, Ethylmethylketon, DMF, Methylglykolacetat und THF eingesetzt werden. Ein Beispiel für eine lösungsmittelhaltige Druckfarbe ergibt sich aus der folgenden Rezeptur:
- 90 Teile Lösungsmittel:: Methylethylketon (30 Teile), Methylglykolacetat (30 Teile), THF (10 Teile), Xylol oder Toluol (30 Teile),
- 10 Teile Pigmente und Träger Viskosität:: 20 Sekunden im Ford-Becher mit 4mm-Düse. (für Tiefdruck und Flexodruck)
- Viskosität für Siebdruck:: ca. 30.000 cP

Die Druckfarbe kann aber auch eine wasserlösliche Druckfarbe sein. Beispielsweise besteht ein solches Medium aus 90 Teilen Wasser mit 10 Teilen Binder und Farbe. Die Viskosität dieses wässerigen Beschichtungsmediums beträgt 20 Sek. im Ford-Becher mit 4mm-Düse. In einer anderen Ausführungsform kann das Beschichtungsmedium auch eine Mischung aus wässerigen und lösungsmittelhaltigen Medien darstellen. Beispielsweise enthält ein wasserhaltiges Beschichtungsmedium 85 Teile Wasser und 5 Teile Isopropanol und 10 Teile Binder und Farbe.

In PVC-Pasten (Plastisole) können E-PVC verpastbare und S-PVC-Typen, d.h. alle handelsüblichen PVC-Typen eingesetzt werden.

Als UV-härtbare Lacke oder Farben können alle handelsüblichen Farben und Lacke eingesetzt werden.

In diesen UV-härtbaren Lacken oder Farben sind sogenannte Photoinitiatoren enthalten, die durch UV-Licht gespalten werden und dann die radikalische und kationische Polymerisation der Bindemittel bewirken. Die UV-härtbaren Lacke werden also durch UV-Strahlung gehärtet, wobei UV-Strahler, Bindemittel und Photoinitiator gut aufeinander abgestimmt sein müssen.

Die erfindungsgemäßen Arbeitsschritte lassen sich in vorteilhafter Weise in ihrer Gesamtheit mehrfach wiederholen, so daß beim Bedrucken beispielsweise unterschiedliche Druckfarben nacheinander verdruckt werden können.

Für das für die Freisetzung der in einer von einem Großwickel abgezogenen Folie herrschenden Spannungen und die Erreichung der Haftfähigkeit der Folie erforderliche Erwärmen empfiehlt sich zweckmäßigerweise die Durchführung eines ersten Teiles des Erwärmens unmittelbar vor dem Ablegen auf der Unterlage. In diesem Fall kommt zur Vereinfachung des Erwärmungsschrittes ein Erwärmen der Folie von ihrer zu beschichtenden bzw. bedruckenden Seite aus in bevorzugter Weise in Betracht.

Andererseits kann aber auch bereits der erste Teil des Erwärmens der Kunststoff-Folie zeitlich soweit hinausgeschoben werden, daß dieser Teil des Erwärmungsvorganges erst nach dem Ablegen der Folie auf der Unterlage stattfindet. Die Folie läuft dann zwar noch mit den inneren Spannungen auf die Unterlage auf; da sie jedoch noch keine Haftfähigkeit zeigt, kann sie bei der Freisetzung ihrer inneren Spannungen infolge des Erwärmens zunächst auf der Unterlage noch solange "gleiten", bis die inneren Spannungen der Folie durch Erwärmen aufgehoben sind, anschließend erfolgt das Laminieren.

Das mindestens teilweise Erwärmen der Kunststoff-Folie nach dem Ablegen auf der Unterlage bietet die Möglichkeit, in vorteilhafter Weise der Folie die notwendige Wärme durch Aufnahme von der Unterlage her zuzuführen. Die Unterlage kann damit beispielsweise in einem entsprechend erwärmten Transportband bestehen.

Die für die Erzielung der Haftfähigkeit der Kunststoff-Folie erforderliche Temperatur ist in der Regel eine für den eigentlichen Beschichtungs- bzw. Druckvorgang zu hohe Temperatur, weshalb in einem nächsten Verfahrensschritt ein Abkühlen der Folie vorzusehen ist. Dieses Abkühlen sollte zweckmäßigerweise von der zu beschichtenden bzw. bedruckenden Seite der Folie aus erfolgen. Hierdurch kann das Abkühlen auf ein Mindestmaß beschränkt werden.

Nach dem Beschichten bzw. Bedrucken der Kunststoff-Folie ist in üblicher Weise ein Trocknen des Beschichtungsmediums bzw. Druckfarbe erforderlich, was bei der Verwendung von lösungsmittellöslichen Druckfarben eine Verflüchtigung des Lösungsmittels erforderlich macht und bei der hier erfolgenden Verwendung wasserhaltiger Beschichtungsmedien bzw. wasserlöslicher Druckfarben die Beseitigung des Wasseranteils. Dieses Trocknen erfolgt zweckmäßigerweise durch Wärmeeinwirkung von der beschichtenden bzw. bedruckten Seite aus, wodurch die für das Trocknen erforderliche Wärmeenergie auf ein Minimum reduziert werden kann.

Bei diesem Trocknen ist darauf zu achten, daß die Folie im Oberflächenbereich auf eine Temperatur erwärmt werden sollte, bei der eine Reaktion von Medium- bzw. Farbstoff-Partikeln mit Partikeln des Kunststoffs stattfindet, um eine dauerhafte Haftung der Beschichtung bzw. des Druckbildes zu gewährleisten. Andererseits sollte darauf geachtet werden, daß das Erwärmen keinesfalls bis oberhalb der Temperatur des Formstabilitätsverlustes der Kunststoff-Folie geführt wird.

Soll an einem Bedruckungsvorgang kein zweiter Bedruckungsvorgang anschließen, so empfiehlt sich im Hinblick auf das Abnehmen der bedruckten und getrockneten Kunststoff-Folie von der Unterlage für das erforderliche Abkühlen der Folie ein mindestens teilweises Abkühlen derselben vor dem Abnehmen, so daß das Abnehmen bereits unter Einwirkung von Zugkräften stattfinden kann, ohne das Druckbild durch etwaige Längung der Folie zu verändern. Gleiches gilt für ein einmaliges Beschichten und das dann notwendige Abnehmen der Folie von der Unterlage.

Andererseits kann aber auch das Abkühlen nach dem Abnehmen von der Unterlage erfolgen.
Für das Beschichten bzw. Bedrucken von Kunststoff-Folien, abgezogen von einem Vorratswickel, also großer Kunststoffmengen, empfiehlt sich das Ablegen der Folie aus einer mitlaufenden Unterlage, die zugleich das Transportmedium für die Kunststoff-Folie darstellt.

Bei der mitlaufenden Unterlage handelt es sich um ein kontinuierlich umlaufendes, hitzebeständiges Spezialtransportband.

Mit Hilfe des erfindungsgemäßen Verfahrens können beispielsweise:
- Weich-PVC-Folien von 0,01 bis 5 mm,
- Hart-PVC und PVC-ABS-Folien von 0,01 bis 0,5 mm,
- Schaumfolien von 1 bis 3 mm Stärke bedruckt, lackiert, beschichtet, kaschiert und geprägt werden.

## Patentansprüche

1. Verfahren zum Beschichten oder Bedrucken einer Kunststoff-Folie mit wässerigen Beschichtungsmedien, lösungsmittelhaltigen Beschichtungsmedien oder Mischungen aus wässerigen und lösungsmittelhaltigen Beschichtungsmedien, UV-härtbaren Lacken oder Farben, PVC-Pasten, mit folgenden Arbeitsschritten:
a) Ablegen der Kunststoff-Folie auf ein endloses Transportband und Erwärmen der Kunststoff-Folie bis zur Ausbildung einer Haftfähigkeit der Kunststoff-Folie auf dem Transportband,
b) Abkühlen der Kunststoff-Folie unter weiterem Verbleib auf dem Transportband,
c) Beschichten der Kunststoff-Folie mit dem Beschichtungsmedium oder Bedrucken mit der Farbe während weiterhin haftender Ablage auf dem Transportband,
d) Trocknen des aufgebrachten Mediums oder der aufgebrachten Farbe und
e) Abkühlen der Kunststoff-Folie und Abnehmen derselben von dem Transportband.

2. Verfahren gemäß Anspruch 1, dadurch gekennzeichnet, daß die Kunststoff-Folie mit einem wässerigen Beschichtungsmedium beschichtet oder mit einer wasserlöslichen Farbe bedruckt wird.

3. Verfahren gemäß Anspruch 1, dadurch gekennzeichnet, daß man als Lösungsmittel für die lösungsmittelhaltigen Beschichtungsmedien Ethanol, Methanol, Isopropanol, Xylol, Butanon, Methylethylketon, Dimethylformamid, Methylglycolacetat, Tetrahydrofuran einsetzt.

4. Verfahren gemäß Anspruch 1, dadurch gekennzeichnet, daß man als Transportband ein kontinuierlich umlaufendes, hitzebeständiges Spezialtransportband einsetzt, das aus Aramid, Polyamid oder Polyestermischgewebe, Vliesen oder Filzen hergestellt sein kann.

5. Verfahren nach einem der vorhergehenden Ansprüche, dadurch gekennzeichnet, daß man ein Transportband einsetzt auf das eine Beschichtung, wie eine Hartgummibeschichtung bzw. eine Beschichtung aus einem handelsüblichen thermoplastischen Polymer aufgebracht ist.

6. Verfahren gemäß einem der vorhergehenden Ansprüche, dadurch gekennzeichnet, daß man ein Transportband einsetzt, auf dem eine Release-Schicht aufgebracht worden ist.

7. Verfahren gemäß einem der vorhergehenden Ansprüche, dadurch gekennzeichnet, daß man zum Prägen von Folien oder Beschichtungen ein genarbtes oder geprägtes Transportband einsetzt.

8. Verfahren nach Anspruch 7, dadurch gekennzeichnet, daß man die auf dem glatten Transportband liegende Folie oder Warenbahn oder Beschichtung auf ein geprägtes Band bläst oder mit Vakuum zieht oder mechanisch überträgt und dann prägt und wie bekannt hinten abzieht.

9. Verfahren nach einem der vorhergehenden Ansprüche, gekennzeichnet durch mindestens teilweises Erwärmen der Kunststoff-Folie unmittelbar vor dem Ablegen auf dem Transportband.

10. Verfahren nach einem der vorhergehenden Ansprüche, gekennzeichnet durch Erwärmen der Kunststoff-Folie von ihrer zu beschichtenden oder zu bedruckenden Seite aus.

11. Verfahren nach einem der vorhergehenden Ansprüche, gekennzeichnet durch mindestens teilweises Erwärmen der Kunststoff-Folie nach dem Ablegen auf dem Transportband.

12. Verfahren nach einem der vorhergehenden Ansprüche, gekennzeichnet durch Erwärmen der Kunststoff-Folie durch Wärmeaufnahme von dem Transportband.

13. Verfahren nach einem der vorhergehenden Ansprüche, gekennzeichnet durch Abkühlen der Kunststoff-Folie vor ihrem Beschichten oder Bedrucken von ihrer zu beschichtenden oder bedruckenden Seite aus.

## Claims

1. Process for coating or printing a plastics film with aqueous coating media, solvent-containing coating media or mixtures of aqueous and solvent-containing coating media, UV-curable paints or inks, or PVC pastes, comprising the following working steps:
a) depositing the plastics film on a continuous conveyor belt and heating the plastics film until the plastics film develops adhesiveness to the conveyor belt,
b) cooling the plastics film, while it continues to remain on the conveyor belt,
c) coating the plastics film with the coating medium or printing it with the ink, while it continues to lie adhering to the conveyor belt,
d) drying the applied medium or the applied ink, and
e) cooling the plastics film and removing it from the conveyor belt.

2. Process according to Claim 1, characterized in that the plastics film is coated with an aqueous coating medium or printed with a water-soluble ink.

3. Process according to Claim 1, characterized in that the solvent employed for the solvent-containing coating media is ethanol, methanol, isopropanol, xylene, butanone, methyl ethyl ketone, dimethylformamide, methylglycol acetate and/or tetrahydrofuran.

4. Process according to Claim 1, characterized in that the conveyor belt employed is a continuously circulating, heat-resistant special conveyor belt which can be produced from aramid, polyamide or polyester blend fabric, nonwovens or felts.

5. Process according to one of the preceding claims, characterized in that a conveyor belt is employed to which a coating, such as a hard rubber coating or a coating comprising a commercially customary thermoplastic polymer, is applied.

6. Process according to one of the preceding claims, characterized in that a conveyor belt is employed on which a release coat has been applied.

7. Process according to one of the preceding claims, characterized in that a scarified or embossed conveyor belt is employed for embossing films or coatings.

8. Process according to Claim 7, characterized in that the film or product web or sheet, or coating, lying on the smooth conveyor belt, is blown or pulled by vacuum or mechanically transferred to an embossed belt and is then embossed and, in a known manner, drawn off at the end.

9. Process according to one of the preceding claims, characterized by at least partial heating of the plastics film directly before its deposition on the conveyor belt.

10. Process according to one of the preceding claims, characterized by heating of the plastics film from its side to be coated or printed.

11. Process according to one of the preceding claims, characterized by at least partial heating of the plastics film after its deposition on the conveyor belt.

12. Process according to one of the preceding claims, characterized by heating of the plastics film by heat absorption from the conveyor belt.

13. Process according to one of the preceding claims, characterized by cooling of the plastics film, prior to its coating or printing, from its side to be coated or printed.

## Revendications

1. Procédé d'enduction ou d'impression d'une feuille de matière plastique par des produits d'enduction aqueux, par des produits d'enduction contenant des solvants, par des produits d'enduction aqueux contenant des solvants, par des laques ou par des peintures durcissant aux UV, par des pâtes de PVC, ce procédé comportant les étapes suivantes :
a) positionnement de la feuille de matière plastique sur une bande transporteuse sans fin et chauffage de la feuille de matière plastique jusqu'à ce qu'elle adhère sur la bande transporteuse;
b) refroidissement de la feuille de matière plastique pendant son transport ultérieur sur la bande transporteuse;
c) enduction de la feuille de matière plastique par le produit d'enduction ou impression par de la couleur pendant que la feuille est encore appliquée sur la bande transporteuse;
d) séchage du produit d'enduction ou de la couleur appliqué; et
e) refroidissement de la feuille de matière plastique et son retrait de la bande transporteuse.

2. Procédé selon la revendication 1, caractérisé en ce que la feuille de matière plastique est enduite d'un produit d'enduction aqueux ou imprimée à l'aide d'une couleur hydrosoluble.

3. Procédé selon la revendication 1, caractérisé en ce que, en tant que solvant du produit d'enduction contenant des solvants, on utilise de l'éthanol, du méthanol, de l'isopropanol, du xylol, de la butanone, de la méthyléthyl cétone, du diméthylformamide, de l'acétate de méthylglycol et du tétrahydrofuranne.

4. Procédé selon la revendication 1, caractérisé en ce que, en tant que bande transporteuse, on utilise une bande transporteuse spéciale entraînée en continu et résistant à la chaleur, pouvant être formée d'aramide, de polyamide ou de tissu de polyester mélangé.

5. Procédé selon l'une quelconque des revendications précédentes, caractérisé en ce qu'on utilise une bande transporteuse sur laquelle on a appliqué un revêtement, tel qu'un revêtement formé de caoutchouc dur ou d'un polymère thermoplastique disponible dans le commerce.

6. Procédé selon l'une quelconque des revendications précédentes, caractérisé en ce qu'on utilise une bande transporteuse sur laquelle on a déposé une couche anti-adhérente.

7. Procédé selon l'une quelconque des revendications précédentes, caractérisé en ce que, pour le gaufrage des feuilles ou des enduits, on utilise une bande transporteuse grainée ou gaufrée.

8. Procédé selon la revendication 7, caractérisé en ce que la feuille, la nappe de tissu ou la couche se trouvant sur la bande transporteuse lisse est appliquée sur une bande gaufrée par soufflage, par aspiration sous vide ou par fixation mécaniquement puis est gaufrée et retirée d'une manière connue.

9. Procédé selon l'une quelconque des revendications précédentes, caractérisé en ce qu'on chauffe au moins partiellement la feuille de matière plastique immédiatement avant son dépôt sur la bande transporteuse.

10. Procédé selon l'une quelconque des revendications précédentes, caractérisé en ce que l'on chauffe la face de la feuille de matière plastique devant être enduite ou imprimée.

11. Procédé selon l'une quelconque des revendications précédentes, caractérisé en ce qu'on chauffe au moins partiellement la feuille de matière plastique après son dépôt sur la bande transporteuse.

12. Procédé selon l'une quelconque des revendications précédentes, caractérisé en ce que l'on chauffe la feuille de matière plastique par absorption de la chaleur de la bande transporteuse.

13. Procédé selon l'une quelconque des revendications précédentes, caractérisé en ce qu'on refroidit la face devant être enduite ou imprimée de la feuille de matière plastique avant son enduction ou son impression.
